# EUROPÄISCHE PATENTSCHRIFT

(11) **EP 0 193 832 B1**
(45) Veröffentlichungstag und Bekanntmachung des Hinweises auf die Patenterteilung: **10.08.1988**
(21) Anmeldenummer: 86102381.0
(22) Anmeldetag: 24.02.1986
(51) Int. Cl.: C14C 9/00

(54) **Verfahren zur Herstellung wasserdichter Leder oder Pelze**
Method for the manufacture of waterproof leather or fur
Procédé de fabrication de cuir ou fourrure imperméable à l'eau

(30) Priorität: 01.03.1985 DE 3507241
(43) Veröffentlichungstag der Anmeldung: 10.09.1986
(73) Patentinhaber: Henkel Kommanditgesellschaft auf Aktien, 40191 Düsseldorf (DE)
(72) Erfinder: Friese, Hans-Herbert, Dr., D-4019 Monheim (DE); Ploog, Uwe, Dr., D-5657 Haan (DE); Prinz, Wolfgang, D-4019 Monheim (DE)

(56) Entgegenhaltungen:
- FR-A- 1 559 985
- DAS LEDER, Band 33, Nr. 3, März 1982, Seite 45, Darmstadt, DE

## Beschreibung

Zur Herstellung wasserdichter Leder oder Pelze sind insbesondere drei Verfahrensprinzipien bekannt:
1) Imprägnierung durch Einlagerung wasserunlöslicher Substanzen, z.B. feste Fette, Wachse oder spezielle Polymere.
2) Imprägnierung durch Einlagerung wasserquellender Substanzen, die bei Wasseraufnahme hochviskose Emulsionen bilden und die Faserzwischenräume des Leders verstopfen, z. B. spezielle Emulgatoren vom Wasser-in-Ö!-(W/0)-Typ.
3) Behandlung mit hydrophobierend wirkenden Substanzen, z. B. Aluminium- und Chromkomplexe, Silikone oder organische Fluor-Verbindungen.

Diese Maßnahmen können auch im Zusammenhang mit einer üblichen Lickerung unter Verwendung gebräuchlicher Fettungsmittel durchgeführt, wobei die genannten Mittel in der Lickerflotte eingesetzt werden.

In der Praxis wird häufig eine Kombination der unter 2) und 3) genannten Maßnahmen angewandt, wobei aus wirtschaftlichen und ökologischen Gründen bevorzugt im Walkfaß in wäßriger Flotte gearbeitet wird. Dabei erfolgt eine Umwandlung der W/O-Emulgatoren in hydrophobierende Metallkomplexsalze durch eine Fixierung mit Chrom- bzw. Aluminiumsalzen. Dieses Verfahren weist aber Nachteile auf, da wegen der Instabilität der gebräuchlichen Lickeremulsionen die Imprägnierung bei relativ hohen pH-Werten (>6) durchgeführt werden muß, um ein oberflächliches Ausfallen der Fettungsmittel und damit Verschmierungen zu vermeiden. Außerdem ist bei diesem Verfahren in der Regel eine hohe Temperatur der Lickerflotte von ca. 60°C erforderlich, was leicht zu einer Losnarbigkeit des Leders führt. Außerdem zeigen die in der praxis erhaltenen Penetrometerwerte häufig starke Schwankungen infolge einer ungleichmäßigen Fettverteilung durch den Lederquerschnitt, so daß eine aufwendige Nachbehandlung des Leders durch Spritzen, Gießen oder Plüschen notwendig werden kann.

Eine Stabilisierung der Lickerflotte mit anionischen und nichtionischen Emulgatoren, wie Alkylsulfaten, Alkylarylsulfonaten oder Fettalkoholethoxylaten kommt wegen der Erhöhung der Wasserzügigkeit nicht in Frage.

Aus DE-OS-1 669 347 ist die Anwendung von in Wasser emulgierbaren Sulfobernsteinsäureestern zum Fetten von Leder bekannt, wobei jedoch keine Wasserdichteffekte erzielt werden.

In EP-A-0 165 481 wird ein Verfahren zur Herstellung von Leder und Pelzen beschrieben, wobei als Fettungsmittel in der Gerbflotte eine Kombination von Sulfobernsteinsäureestern mit bestimmten anionischen oder nichtionischen Emulgatoren während der Chrom- oder Aluminiumgerbung bzw. -Nachgerbung angewendet wird. Auch bei diesem Verfahren wird ein Wasserdichteffekt nicht erzielt.

Es wurde nun die überraschende Feststellung gemacht, daß mit Sulfobernsteinsäuremonoestern gefettete Leder bei hoher Weichheit eine verminderte Wasserzügigkeit aufweisen, wenn nach dem Absäuern der Fettung eine Fixierung mit Chrom- und/oder Aluminiumsalzen vorgenommen wird.

Damit ist es möglich, unter Mitverwendung von Sulfobernsteinsäuremonoestern bei der imprägnierenden und/oder hydrophobierenden Fettung die Stabilität der Lickeremulsionen so zu verbessern, daß die beschriebenen Nachteile der bisherigen Verfahren nicht auftreten.

Gegenstand der Erfindung ist somit ein Verfahren zur Herstellung wasserdichter Leder oder Pelze unter Verwendung von Sulfobernsteinsäuremonoestern in Kombination mit imprägnierenden und/oder hydrophobierenden Fettungsmitteln, dadurch gekennzeichnet, daß man die Leder oder Pelze im Anschluß an die Nachgerbung in wäßriger Flotte mit imprägnierenden und/oder hydrophobierenden Fettungsmitteln, die Sulfobernsteinsäuremonoester-Salze mit C₁₂-C₂₄-Fettresten enthalten, behandelt und nach Absäuern durch Zugabe eines Chrom- und/oder Aluminiumsalzes fixiert.

Die Sulfobernsteinsäuremonoester-Salze werden vorzugsweise in Kombination mit imprägnierenden Fettungsmitteln angewendet. Hierzu zählen insbesondere oxidierte oder oxidierte und teilsulfierte C₁₈-C₂₆-Kohlenwasserstoffe oder C₃₂-C4_{O}-Wachse, Phosphorsäuremon_{O}-C₁₂-C₂₄-alkylester, Partialester von Polycarbonsäuren, wie Citronensäureniono-C,₆-C₂₄-alkylester, Partialester von Polyalkoholen, wie Sorbitan-, Glyzerin- oder Pentaerythrit-C₁₆-C₂₄-fettsäureester.

In der Fettungsmittel-Kombination beträgt der Anteil der Sulfobernsteinsäuremonoester-Salze 10 bis 60, vorzugsweise 20 bis 40 Gewichtsprozent. Derartige Fettungsmittel werden bei der Lickerfettung je nach Ledertyp in einer Menge von 5 bis 20 Gewichtsprozent, bezogen auf das Falzgewicht der Leder, eingesetzt.

Bei Verwendung der Sulfobernsteinsäuremonoester in Kombinationen mit Neutralölen, wie langkettige Kohlenwasserstoffe, Chlorparaffin, tierische und vegetabile Öle und Fette bzw. deren Methylester und chlorierte Fettsäuremethylester, als Fettungsmittel tritt ebenfalls eine verminderte Wasserzügigkeit der Leder ein, wenn nach der Fettung abgesäuert und danach mit Chrom- und/oder Aluminiumsalzen fixiert wird.

Die genannten Sulfobernsteinsäuremonoester-Salze enthaltenden Fettungsmittel können auch anteilig in einer normalen Lickerfettung mit sulfatierten, sulfitierten und/oder synthetischen Fettungsmitteln auf Basis Chlorparaffinsulfonaten mitverwendet werden, wobei je nach Anteil der imprägnierenden und/oder hydrophobierenden Fettungsmittel eine mehr oder weniger stark ausgeprägte Wasserdichtigkeit erzielt wird.

Die Herstellung der Sulfobernsteinsäuremonoester-Salze erfolgt in bekannter Weise durch Veresterung von Maleinsäureanhydrid mit ca. einem Äquivalent der gewünschten Veresterungskomponente und anschließende Umsetzung mit einer dem Maleinsäureanhydrid annähernd äquivalenten Menge eines Sulfits oder Bisulfits, z. B. entsprechend DE-OS-1 669 347. Als Veresterungskomponente kommen Fettreste mit 12 bis 24 C-Atomen sowie Hydroxygruppen enthaltende Verbindungen in Betracht. Die Fettreste können gesättigt oder ungesättigt sein. Sie können sich herleiten von Fettalkoholen oder Fettsäuremono- oder -diglyceriden, z. B. C₁₂-C₁₈-Kokosfettalkohol, C₁₆-C₁₈ -Talgalkohol, C₁₆-C₁₈-Talgfettsäuremonoglycerid, oder von Addukten von 1 bis 6 Mol Alkylenoxid an die genannten Fettalkohole oder Fettsäureglyceride oder an Fettsäuren, z. B. das Addukt von 2 bis 3 Mol Ethylenoxid an C₁₆-C₁₈-Talgfettalkohol oder von 4 bis 6 Mol Ethylenoxid an ein C₁₆-C₂₄-Fettsäregemisch oder von 2 Mol Ethylenoxid an ein C₁₂-C₁₈-Fettsäuregemisch. Die Sulfobernsteinsäuremonoester-Salze werden vorzugsweise als Natrium- oder Ammoniumsalze hergestellt, doch kommen als Kationen auch andere Alkalien oder organische Amine in Betracht.

Zur Fixierung der Sulfobernsteinsäuremonoester-Salze dienen wasserlösliche Chrom- und/oder Aluminiumsalze. Bevorzugt werden basische Chrom- oder Aluminiumsalze oder deren Mischungen, wie sie auch als Ledergerbstoffe verwendet werden. Die Anwendungsmenge beträgt 1 bis 10 Gewichtsprozent in der Flotte.

Das beanspruchte Verfahren wird in der Weise durchgeführt, daß die Sulfobernsteinsäremonoester-Salze und gegebenenfalls weiteren Fettungsmittel im Anschluß an die Nachgerbung und gegebenenfalls Färbung und nachfolgendes Auswaschen überschüssigen Gerbmittels als Licker angewendet werden. Hohe Temperaturen über 50'C können hierbei vermieden werden. Die Nachbehandlung erfolgt zunächst in üblicher Weise durch Absäuern, vorzugsweise mit Ameisensäure, wobei gegebenenfalls eine kurze Behandlung mit einem Polyacrylat-Gerbstoff vorgeschaltet werden kann. Danach erfolgt Fixierung mit den Chrom- und/oder Aluminiumsalzen bei etwa pH 3,5.

Die beanspruchten Fettungsmittel werden vom Leder gut aufgenommen und verteilen sich sehr gleichmäßig über den gesamten Lederquerschnitt. Sie besitzen eine bemerkenswerte Beständigkeit gegen Wasser und verleihen dem Leder eine hervorragende Wasserdichtigkeit, insbesondere auch unter dynamischer Belastung. Man erhält weiche, festnarbige Leder mit angenehm schmalzigem Griff, die sich besonders zur Herstellung von Schuhoberleder, Bekleidungsvelour und pelzvelour eignen.

### Rindoberleder

In üblicher Weise, jedoch ohne Zusätze anionischer Tenside, chromgegerbte Rind-Wet-blue, pH 3,8, Falzstärke 1,8 mm, werden wie folgend weiterbehandelt:

Nach ausreichendem Waschen Leder auf Bock und wie üblich fertigstellen.

Es wurden weiche, festnarbige Leder mit angenehmem Griff erhalten.

Die Prüfung im Penetrometer ergab folgendd Werte (Stauchung 10 %.)

### Rindoberleder, Waterproof

Ausgangsmaterial: In üblicher Weise, jedoch ohne Tenside chromgegerbte Rind-Wet-blue, Falzstärke 2,2 mm.

Leder auf Bock und wie üblich fertigstellen.

Es wurden weiche, gut festnarbige Leder mit guter Durchfettung erhalten.

Die Prüfung im Penetrometer ergab folgende Werte (Stauchung 7,5 %).

Wasserdurchtritt nach >480 Minuten

Wasseraufnahme nach 6 Stunden <20 %

### Modischer Rindoberleder-Softytyp

Ausgangsmaterial: In üblicher Weise, jedoch ohne Tenside chromgegerbte Rind-Wet-blue, Falzstärke 2,0 mm.

Nach üblicher Fertigstellung wurden Leder von guter Weichheit, Festnarbigkeit und angenehmem Griff erhalten.

Die Prüfung im penetrometer ergab folgende Werte (Stauchung 15 %)

Wasserdurchtritt nach ca. 90 Minuten

Wasseraufnahme nach 1 Stunde ca. 35 %

### Schafbekleidungsvelour

Ausgangsmaterial: In üblicher Weise gegerbte Schafleder, Falzstärke 0,7 mm.

Die Leder zeigten gute Weichheit, Färbung und Schliff mit einem ausgeprägten Abperleffekt.

### Pelzvelour

Ausgangsmaterial: Luftgetrocknete Schaffelle

Die Schaffelle werden bis zur Haarfarbe wie üblich über Weiche, Wäsche, Pickel/Gerbung, Nachgerbung und Fettung gearbeitet. In der Velourfarbe erfolgt nach nachstehender Arbeitsweise die Imprägnierung.

ohne Spülen auf Bock, hängetrocknen.

Man erhält weiche, wattige Pelzvelours mit einem ausgeprägten Abperleffekt.

## Patentansprüche

1. Verfahren zur Herstellung wasserdichter Leder oder Pelze unter Verwendung von Sulfobernsteinsäuremonoestern in Kombination mit imprägnierenden und/oder hydrophobierenden Fettungsmitteln, dadurch gekennzeichnet, daß man die Leder oder pelze im Anschluß an die Nachgerbung in wäßriger Flotte mit imprägnierenden und/oder hydrophobierenden Fettungsmitteln, die Sulfobernsteinsäuremonoester-Salze mit C₁₂-C₂₄-Fettresten enthalten, behandelt und nach Absäuern durch Zugabe eines Chrom- und/oder Aluminiumsalzes fixiert.

2. Verfahren nach Anspruch 1, dadurch gekennzeichnet, daß die Sulfobernsteinsäuremonoester-Salze in Kombination mit imprägnierenden Fettungsmitteln angewendet werden.

3. Verfahren nach Anspruch 2, dadurch gekennzeichnet, daß die imprägnierenden Fettungsmittel ausgewählt sind aus der Gruppe oxidierte oder oxidierte und teilsulfierte C₁₈-C₂₆-Kohlenwasserstoffe oder C₃₂-C_{4O}-Wachse, Phosphorsäuremono-C₁₂-C₂₄-alkylester, Citronensäuremono-C₁₆-C₂₄-alkylester, Sorbitan-, Glyzerin- oder Pentaerythrit-C,6-C24-fettsäureester.

4. Verfahren nach Anspruch 2 oder 3, dadurch gekennzeichnet, daß der Anteil der Sulfobernsteinsäuremonoester-Salze an der gesamten Fettungsmittel-Kombination 10 bis 60, vorzugsweise 20 bis 40 Gewichtsprozent beträgt.

5. Verfahren nach Anspruch 1 bis 4, dadurch gekennzeichnet, daß das Fettungsmittel in einer Menge von 5 bis 20 Gewichtsprozent, bezogen auf das Falzgewicht der Leder oder Pelze, angewendet wird.

6. Verfahren nach Anspruch 1 bis 5, dadurch gekennzeichnet, daß die Fixierung mit basischen Chrom-und/oder Aluminiumgerbstoffen in einer Menge von 1 bis 10 Gewichtsprozent, bezogen auf die Flotte, durchgeführt wird.

7. Verfahren nach Anspruch 1 bis 6, dadurch gekennzeichnet, daß die imprägnierenden, Sulfobernsteinsäuremonoester-Salze enthaltenden Fettungsmittel mit üblichen sulfatierten, sulfitierten und/oder synthetischen Fettungsmitteln kombiniert werden.

## Claims

1. A process for the production of waterproof leathers or skins using sulfosuccinic acid monoesters in combination with impregnating and/or hydrophobicizing fat-liquoring agents, characterized in that, after retanning, the leather or skins are treated in an aqueous bath with impregnating and/or hydrophobicizing fat-liquoring agents containing sulfosuccinic acid monoester salts with C₁₂-C₂₄ fatty residues, followed after acidification by fixing with a chromium and/or aluminium salt.

2. A process as claimed in Claim 1, characterized in that the sulfosuccinic acid monoester salts are used in combination with impregnating fat-liquoring agents.

3. A process as claimed in Claim 2, characterized in that the impregnating fat-liquoring agents are selected from the group oxidized or oxidized and partly sulfonated C₁₈-C₂₆ hydrocarbons or C₃₂-C₄₀ waxes, phosphoric acid mono -C₁₂-C₂₄-alkylesters, citric acid mono- C₁₆-C₂₄-alkylesters, sorbitan-, glycerin- or pentraerythritol-C₁₆-C₂₄-fatty acid esters.

4. A process as claimed in Claim 2 or 3, characterized in that the sulfosuccinic acid monoester salts make up from 10 to 60 % by weight and preferably from 20 to 40 % by weight of the fat-liquoring combination as a whole.

5. A process as claimed in Claims 1 to 4, characterized in that the fat-liquoring agent is used in a quantity of from 5 to 20 % by weight, based on the pared weight of the leather or skins.

6. A process as claimed in Claims 1 to 5, characterized in that fixing is carried out with basic chromium and/or aluminium tanning agents in a quantity of from 1 to 10 % by weight, based on the liquor.

7. A process as claimed in Claims 1 to 6, characterized in that the impregnating fat-liquoring agents containing sulfosuccinic acid monoester salts are combined with standard sulfated, sulfited and/or synthetic fat-liquoring agents.

## Revendications

1. Procédé pour la fabrication de cuirs ou peaux imperméables à l'eau avec utilisation de monoesters d'acides sulfosucciniques en conjonction avec des agents de graissage imprégnant et/ou rendant hydrophobe, caractérisé en ce que l'on traite les cuirs ou peaux en bain aqueux, à la suite du retannage, avec des agents de graissage, imprégnant et/ou rendant hydrophobe, qui contiennent des sels de monoesters sulfosucciniques comportant des restes gras en C₁₂-C₂₄, et après acidification, on les fixe par addition d'un sel de chrome et/ou d'un del d'aluminium.

2. Procédé selon la revendication 1, caractérisé en ce que l'on utilise les sels de monoesters sulfosucciniques en conjonction avec des agents de graissage imprégnant.

3. Procédé selon la revendication 2, caractérisé en ce que l'on choisit les agents de graissage imprégnant parmi des cires C₃₂-C₄₀ ou des hydrocarbures en C₁₈-C₂₆, oxydés ou oxydés et partiellement sulfonés, des phosphates de monoalkyle en C₁₂-C₂₄, des citrates de monoalkyle en C₁₆-C₂₄, des esters d'acides gras en Cᵢε-C₂₄ et de sorbitanne ou pentaérythritol.

4. Procédé selon la revendication 2 ou 3, caractérisé en ce que la proportion de sels de monoesters sulfosucciniques, dans la combinaison totale à base d'agents de graissage, va de 10 à 60, de préférence de 20 à 40 % en poids.

5. Procédé selon l'une quelconque des revendications 1 à 4, caractérisé en ce que l'on utilise l'agent de graissage en une quantité de 5 à 20 % en poids, par rapport au poids des cuirs ou peaux après dérayage.

6. Procédé selon l'une quelconque des revendications 1 à 5, caractérisé en ce que l'on effectue le fixage avec des matières tannantes basiques à base de chrome ou d'aluminium, en une quantité de 1 à 10 % en poids, par rapport au bain.

7. Procédé selon l'une quelconque des revendications 1 à 6, caractérisé en ce que l'on associe des agents de graissage contenant les sels de monoesters sulfosucciniques, imprégnant, et des agents de graissage sulfatés, sulfités et/ou synthétiques usuels.
